# FASCICULE DE BREVET EUROPEEN

(11) **EP 2 588 635 B1**
(45) Date de publication et mention de la délivrance du brevet: **06.04.2016**
(21) Numéro de dépôt: 11725466.4
(22) Date de dépôt: 16.06.2011
(51) Int. Cl.: C22C 5/02, C22F 1/14, A44C 27/00

(54) **ALLIAGE D'OR À DURETÉ AMÉLIORÉE**
GOLDLEGIERUNGEN MIT VERBESSERTEN HÄRTE
GOLD ALLOY WITH IMPROVED HARDNESS

(30) Priorité: 30.06.2010 EP 10167859
(43) Date de publication de la demande: 08.05.2013
(73) Titulaire: The Swatch Group Research and Development Ltd., 2074 Marin (CH)
(72) Inventeur: DIONNE, Jean-François, CH-3210 Kerzers (CH); BOURBAN, Stewes, CH-1588 Cudrefin (CH)
(74) Mandataire: Giraud, Eric
(86) Numéro de dépôt international: PCT/EP2011/060041
(87) Numéro de publication internationale: WO 2012/000803

(56) Documents cités:
- JP-A- 8 013 060
- SUSS, RAINER ET AL: "18 carat yellow gold alloys with increased hardness", GOLD BULLETIN (LONDON, UNITED KINGDOM) , 37(3-4), 196-207 CODEN: GOBUFW; ISSN: 1027-8591, 2004, XP009141051,

## Description

### Domaine de l'invention

L'invention concerne un alliage à base d'or, dit or jaune 18 carats type 3N, présentant une dureté améliorée.

L'invention concerne encore un procédé d'obtention d'un alliage à base d'or, à dureté améliorée.

L'invention concerne encore l'utilisation d'un précipité pour le durcissement d'un alliage d'or.

L'invention concerne encore une pièce d'horlogerie, de bijouterie ou de joaillerie comportant au moins un composant réalisé en un tel alliage.

L'invention a pour but la réalisation d'un alliage à base d'or, qui possède des qualités de dureté améliorées par rapport, non seulement à l'or pur, mais aussi par rapport aux alliages à base d'or connus.

Les applications principales sont l'horlogerie, la bijouterie, la joaillerie et la dentisterie.

### Arrière-plan de l'invention

Le durcissement de l'or est un problème ancien, qui, depuis l'antiquité, a conduit à l'utilisation d'alliages afin d'obtenir des caractéristiques mécaniques suffisantes pour assurer au moins la tenue des objets fabriqués. En effet, le procédé d'écrouissage par déformation plastique du matériau, qui s'applique bien à certains métaux, s'applique mal à l'or puisque celui-ci ne présente que très peu de consolidation lors de la déformation, et, de plus, recristallise à des températures relativement basses. Le procédé d'affinement de la taille des grain, permettant théoriquement d'élever la limite élastique du matériau, n'est pas approprié non plus pour l'or, qui a une structure cubique faces centrées, dite ci-après CFC, puisqu'il y a suffisamment de systèmes de glissement actifs pour le libre passage des dislocations d'un grain à un autre.

La mise en solution d'éléments d'alliage est le procédé le plus couramment employé, souvent de façon empirique, et ne procure que des duretés médiocres, de l'ordre de 150 à 155 HV sur l'échelle Vickers dans le meilleur des cas.

Différentes tentatives ont été faites, par exemple pour affiner la taille de grain comme dans le document de brevet EP 0 284 699 au nom de Steinemann avec un alliage binaire contenant de l'or et un autre métal choisi parmi l'aluminium, le gallium ou le silicium, ou encore avec un alliage pseudo-binaire similaire comportant encore du cuivre, pour au plus 15% de la concentration en or. Un tel composé donne une structure cubique centrée et une taille de grain inférieure à 50 microns, ce qui permet d'obtenir une certaine ductilité, ce qui n'est pas la qualité recherchée ici.

On connaît encore la préparation d'alliages dentaires présentant une dureté croissante dans le temps et à la température du corps, par le document de brevet US 5 338 378 au nom de Université de Kyushu, qui met en oeuvre un alliage avec 67% à 82 % d'or, 18% à 33% de cuivre, et 2% à 8% d'au moins un autre métal pris parmi le gallium, l'aluminium et le zinc, cet alliage subit une opération de trempe après une chauffe entre 650 et 700°C, avant son utilisation. De façon similaire un brevet EP 0 978 572 au nom de Hafner GmbH décrit un alliage composé de 70% à 80% d'or, de 15% à 25% de cuivre, de 0% à 15% d'argent, et de 0,1% à 5% de gallium, qui, de façon inexpliquée, s'oxyde peu lors d'un second traitement à 400°C qui suit un premier traitement à 800°C, et acquiert une dureté qui croît avec le temps à température ambiante.

On connaît encore les documents suivants :
Le document dit D1 : JP 8 013060 A au nom de PILOT PEN, décrit l'obtention d'un alliage d'or de dureté améliorée avec plusieurs compositions possibles :
   - 15 à 19% de cuivre et 4 à 10% d'argent, et 0,3 à 1% d'aluminium et/ou de magnésium,
   - ou bien 15 à 19% de cuivre, 4 à 10% d'argent, 0,3 à 1% d'aluminium et/ou de magnésium, et 0,3 à 2% de zinc.
On incorpore à ce mélange de 0,1 à 1% de ruthénium et/ou de cobalt. Toutefois, cette composition correspond à un or rose, ce qui n'est pas revendiqué ici.

Le document dit D2 : EP 0 978 572 A1 au nom de HAFNER, décrit un alliage avec 70 à 80% d'or et 15 à 25% de cuivre, auxquels s'ajoute 0,1 à 5% de gallium. Selon certaines variantes il put encore contenir : 0,1 à 3% de zinc, ou/et 0,5 à 5% d'argent, ou/et de 0,1 à 0,5% de silicium, ou/et de 0,1 à 2% de fer ou/et de 0,1 à 0,3% d'indium, ou/et de 0,1 à 0,5% d'aluminium ou/et de 0,1 à 3% d'étain.

Le document dit D3 : US 5 38 378 A au nom de OHTA MICHIO, décrit un alliage d'or dentaire avec un vieillissement lent de 20 à 30 jours et au cours duquel sa dureté augmente encore. Il comporte de 82 à 67% d'or, de 18 à 33% de cuivre, de 0 à 2% d'un accélérateur de durcissement choisi parmi le gallium et le zinc. L'alliage est soumis à une chauffe à 650-700°C et trempé à l'eau. Dans une autre composition, il comporte de 2 à 8% d'un tel accélérateur, qui comporte au moins un métal choisi parmi le groupe consistant en 1 à 4% de gallium, de 0,4 à 2% d'aluminium, et de 1 à 5% de zinc. Dans une autre composition, il comporte de 1 à 4% de gallium. Dans une autre composition, il comporte de 1 à 5% de zinc.

Le document dit D4 : Article « 18 carat yellow gold alloys with increased hardness », de SUSS, RAINER, publié en 2004, décrit des alliages d'or à dureté améliorée, et l'influence des métaux d'addition, tant pour l'obtention de caractéristiques physiques que de coloris particuliers.

Le document dit D5 : Article « Metallurgy of gold » de FISCHER-BÜHNER, publié le 20.05.2010, détaille la métallurgie de l'or et de ses alliages.

Il s'avère que, parmi les multiples études réalisées, on sait sélectionner des alliages d'or de dureté convenable, sans toujours comprendre le mécanisme physico-chimique conduisant de façon infaillible à la dureté recherchée.

En somme, les procédés connus sont souvent empiriques, peu maîtrisés, et donnent souvent naissance à des alliages qui, d'une part n'ont qu'une dureté moyenne, et d'autre part ont une coloration très particulière et très différente de celle de l'or pur.

### Résumé de l'invention

Il s'agit, dans le cadre de l'invention, de mettre au point un alliage qui possède des propriétés de bonne dureté, supérieure à 250 HV sur l'échelle Vickers, ainsi que des propriétés de dureté équivalentes à coeur, en comparaison avec les duretés de l'ordre de 155 HV couramment obtenus par mise en solution d'éléments d'alliage métalliques.

Il est, encore, important de pouvoir conserver l'aspect de l'or, ainsi que son éclat.

A cet effet l'invention concerne un alliage à base d'or, dit or jaune 18 carats type 3N, caractérisé en ce qu'il est constitué d'un mélange comportant en masse :
- au moins 75% d'or,
- de 0,5% à 2,1% d'un second métal choisi pour son aptitude à constituer des précipités avec l'or, ce second métal étant l'aluminium ;
- de 22,4% à 24,5%, d'au moins un métal d'addition choisi pour son aptitude à favoriser une structure cubique faces centrées CFC stable à haute température, et pour son aptitude à augmenter la solubilité dudit second métal dans l'or, et pour ajuster la couleur de l'alliage, ledit métal d'addition étant choisi parmi les éléments suivants : argent, aluminium, chrome, cuivre, fer, hafnium, manganèse, niobium, palladium, platine, vanadium ;
- de 0% à 0,5% d'un ou plusieurs composants sélectionnés pour la fluidité et l'affinement de la taille de grain dudit alliage, choisis parmi le zinc, le cobalt ou l'iridium ;
ledit mélange comportant encore au moins un dit précipité de réaction dudit second métal avec l'or, sélectionné parmi lesdits précipités dudit second métal avec l'or pour constituer un intermétallique conférant audit alliage une dureté supérieure à 250 HV, de façon à améliorer le durcissement structural dudit alliage, ledit précipité sélectionné étant le précipité d'aluminium et d'or Al₂Au₅, et caractérisé en ce que le seul précipité d'or et d'aluminium présent dans ledit alliage est ledit précipité sélectionné d'aluminium et d'or Al₂Au₅.

Selon une autre caractéristique de l'invention, ledit métal d'addition est l'argent, et le rapport entre la masse d'aluminium d'une part, et d'autre part le total des masses d'or, d'argent et d'aluminium, est inférieur à 0,03.

Selon une autre caractéristique encore de l'invention, un métal d'addition est l'argent dans une teneur en masse de 10% à 12,5% du total, et est complété par un autre métal d'addition de concentration inférieure à celle de l'argent dans une teneur en masse de 10% à 12,5% du total.

Selon une caractéristique particulière de l'invention, ledit autre métal d'addition est le cuivre.

L'invention concerne encore un procédé d'obtention d'un alliage à base d'or, à dureté améliorée, caractérisé en ce que :
- on choisit un second métal pour son aptitude à constituer des précipités avec l'or, ce second métal étant l'aluminium ;
- on choisit au moins un métal d'addition pour son aptitude à favoriser une structure cubique faces centrées CFC stable d'une part, et pour son aptitude à augmenter la solubilité à haute température dudit second métal dans l'or d'autre part, ledit métal d'addition étant choisi parmi les éléments suivants: argent, aluminium, chrome, cuivre, fer, hafnium, manganèse, niobium, palladium, platine, vanadium ;
- on crée les conditions d'insertion, dans une structure cubique faces centrées CFC résultant de la mise en solution d'un mélange d'or, dudit second métal, et dudit au moins un métal d'addition, de précipités dudit second métal avec l'or,
- on prépare un mélange comportant en masse :
   - au moins 75% d'or,
   - de 0,5% à 2,1% dudit second métal,
   - de 22,4% à 24,5%, d'au moins un dit métal d'addition,
   - de 0% à 0,5% d'un ou plusieurs composants sélectionnés pour la fluidité et l'affinement de la taille de grain dudit alliage, choisis parmi le zinc, le cobalt ou l'iridium,
      ledit second métal et ledit métal d'addition étant choisis pour obtenir, parmi lesdits précipités dudit second métal avec l'or, au moins un dit précipité particulier dudit second métal avec l'or pour constituer un intermétallique conférant audit alliage une dureté supérieure à 250 HV ;
- on met en solution ledit mélange par une mise en température entre 650°C et 700°C;
- on effectue un refroidissement brusque après ladite mise en solution sous la forme d'une trempe à température ambiante;
- on effectue après ledit refroidissement brusque un traitement de revenu structurant à une température comprise entre 200°C et 250°C pour donner naissance audit au moins un précipité sélectionné dudit second métal avec l'or qui est le précipité d'aluminium et d'or Al₂Au₅ ;
- on fait croître de façon contrôlée ledit au moins un précipité sélectionné en maintenant ledit revenu structurant pendant une durée suffisante, d'au moins 60 minutes, pour obtenir la dureté requise ;
- on effectue un refroidissement à l'ambiante.

Selon une caractéristique de l'invention, on restreint la sélection dudit au moins un précipité sélectionné à un seul précipité qui est le précipité d'aluminium et d'or Al₂Au₅.

Selon une autre caractéristique de l'invention, on effectue ledit revenu structurant au moins 24 heures après ledit refroidissement brusque.

Selon une autre caractéristique de l'invention, on choisit pour ledit au moins un métal d'addition l'argent.

Selon une autre caractéristique de l'invention, on choisit pour ledit métal d'addition l'argent et on y ajoute un autre métal d'addition de concentration inférieure à celle de l'argent.

De façon particulière, on choisit pour ledit autre métal d'addition le cuivre.

L'invention concerne encore l'utilisation d'un précipité pour le durcissement d'un alliage à base d'or 18 carats à une dureté supérieure à 250 HV, caractérisée en ce que ledit précipité est un précipité d'aluminium et d'or Al₂Au₅ et est constitué sous forme d'un intermétallique pour améliorer le durcissement structural dudit alliage, et caractérisée en ce que ledit précipité est un précipité d'aluminium et d'or Al₂Au₅ pour le durcissement d'un alliage d'or comportant au moins 75% d'or, de 0,5% à 2,1% d'aluminium, et de 20% à 25% d'au moins un métal d'addition choisi parmi l'argent et le cuivre et choisi pour son aptitude à favoriser une structure cubique faces centrées CFC stable d'une part, et pour son aptitude à augmenter la solubilité de l'aluminium dans l'or d'autre part, et de 0% à 0,5% d'un ou plusieurs composants sélectionnés pour la fluidité et l'affinement de la taille de grain dudit alliage d'or, ladite utilisation résultant de l'insertion dudit précipité d'aluminium et d'or Al₂Au₅, dans une structure cubique faces centrées CFC résultant de la mise en solution dudit mélange constitué d'or, d'aluminium, dudit au moins un métal d'addition, desdits composants sélectionnés si ledit alliage en comporte, et de précipités d'aluminium avec l'or, et encore caractérisé en ce que ledit métal d'addition est choisi parmi les éléments suivants: argent, aluminium, chrome, cuivre, fer, hafnium, manganèse, niobium, palladium, platine, vanadium.

L'invention concerne encore une pièce d'horlogerie, de bijouterie, de joaillerie ou de dentisterie comportant au moins un composant réalisé en un tel alliage d'or à dureté améliorée, ou obtenu par ce procédé.

Dans le mode de réalisation préférentiel de la description, concernant un alliage 18 carats, l'alliage conserve l'aspect spécifique à l'or pur. Cet alliage obtenu, par sa dureté améliorée, est davantage résistant aux rayures, et est tout à fait approprié pour des pièces d'horlogerie, de bijouterie ou de joaillerie, et en particulier pour leurs composants visibles tels que lunettes et carrures de montres, et structures de bijoux, bracelets, fermoirs, boucles, et autres articles.

L'invention procure un procédé de mise en oeuvre simple, reproductible, permettant d'obtenir avec certitude un alliage d'or avec une dureté requise, supérieure à 250 HV, avec une durée de traitement faible. L'alliage obtenu est directement utilisable, sans nécessiter de vieillissement supplémentaire.

### Description sommaire des dessins

D'autres caractéristiques et avantages de l'invention apparaîtront à la lecture de la description qui va suivre, en référence aux dessins annexés, où :
- la figure 1 est un diagramme de phases d'un alliage pseudo-binaire Au-Ag-Al selon l'invention, dans un exemple d'alliage à 18 carats, et qui représente les différentes phases, en fonction, d'une part en abscisse de la concentration d'aluminium, c'est-à-dire du rapport entre la masse d'aluminium et la masse totale de l'alliage, et d'autre part en ordonnée de la température, ici représentée en degrés Celsius ;
- la figure 2 est un diagramme de dureté Vickers en ordonnée, en fonction du temps en abscisse, d'un alliage selon l'invention réalisé dans un domaine préférentiel A du diagramme de la figure 1 en comparaison d'un or 18 carats obtenu de manière standard.

### Description détaillée des modes de réalisation préférés

L'invention a pour but la réalisation d'un alliage à base d'or, qui possède des qualités de dureté améliorées par rapport, non seulement à l'or pur, mais aussi par rapport aux alliages à base d'or connus.

L'invention met en oeuvre un procédé de durcissement structural, par la sélection d'éléments particuliers, qui sont ici choisis pour former des précipités particuliers. Parmi les différents précipités que peut former l'or avec d'autres métaux, dans des conditions physico-chimiques bien particulières, il s'agit de choisir ceux dont on peut contrôler, par la mise en oeuvre d'un traitement approprié, la germination et la croissance, pour optimiser les caractéristiques mécaniques, et en particulier ici pour améliorer la dureté.

En particulier, la caractéristique mécanique que la présente invention permet d'améliorer, par la création d'un procédé particulier, est la dureté, qui concerne aussi bien la dureté à coeur de l'alliage, que la dureté superficielle qui est très importante en horlogerie, bijouterie, joaillerie pour résister aux rayures ou du moins pour en minimiser les effets.

On est donc dans un cas de figure très différent de la plupart des alliages d'or, utilisés en bijouterie, qui sont élaborés le plus souvent de façon à comporter le titre d'or minimal garantissant un aspect proche de celui de l'or, et avec la recherche d'une grande formabilité, de façon à permettre le laminage, ou encore l'étirement, en corps creux ou en feuilles, faciles à mettre en forme, et faciles à souder.

La démarche inventive de l'invention a consisté à rechercher la possibilité d'insertion, dans une structure cubique faces centrées ou CFC, de précipités, et de les y faire croître de manière contrôlée, de façon à obtenir une dureté supérieure à la dureté usuelle.

L'invention concerne plus particulièrement le domaine des alliages d'or à haute teneur en or, et tout particulièrement les alliages 18 carats, comportant au moins 75% de leur poids d'or.

La sélection de l'aluminium est propre à l'invention, en raison de l'aptitude de ce métal à former avec l'or différents précipités: Al₂Au₅, AlAu₂, AlAu. Ces trois précipités permettent d'obtenir des alliages avec une dureté améliorée.

Ces alliages Au/Ag/Al/ Al₂Au₅ ou Au/Cu/Al/ Al₂Au₅ ou Au/Ag/Cu/Al/ Al₂Au₅ n'existent pas à l'état naturel, il faut les fabriquer afin de pouvoir les utiliser. L'invention en propose ci-après un mode de fabrication préféré.

On préfère conduire le procédé de façon à obtenir le précipité Al₂Au₅, qui procure, incorporé dans un alliage, une tenue normale au cours d'opérations d'usinage ou de transformation. Il s'agit donc d'obtenir la création de ce précipité Al₂Au₅, et, de préférence, d'obtenir la création de ce précipité Al₂Au₅ seul, car il confère de meilleures propriétés à l'alliage que les deux autres précipités AlAu₂ et AlAu.

La création de ce précipité Al₂Au₅ doit être obtenue au sein d'une structure CFC. Un alliage binaire composé uniquement d'or et d'aluminium est malcommode à élaborer, et est très fragile, ce qui le rend inapte à la plupart des emplois en bijouterie ou joaillerie. Il est donc nécessaire de stabiliser la phase CFC par l'incorporation d'au moins un autre élément d'alliage permettant d'assurer la solubilité intermétallique à haute température, et aussi d'assurer une phase CFC la plus longue possible, c'est-à-dire pour une plage de teneur d'aluminium la plus large possible. La stabilité à haute température signifie que seule la phase CFC (ou FCC selon l'appellation anglaise sur la figure 1) est présente dans la plage de températures considérée, ce que l'on peut voir sur le long domaine allongé du diagramme d'équilibre de la figure 1.

Différents essais d'alliages pseudo-binaires ont été testés.

Le second métal peut être choisi parmi l'aluminium, l'argent, le chrome, le cuivre, le fer, le hafnium, le manganèse, le niobium, le palladium, le platine, le vanadium, cette liste n'étant pas exhaustive.

Un métal d'addition peut être choisi de préférence parmi l'argent, l'aluminium, le chrome, le cuivre, le fer, le hafnium, le manganèse, le niobium, le palladium, le platine, le vanadium.

L'expérimentation démontre que le choix de l'argent en tant que métal d'addition est le plus particulièrement favorable à la solubilité intermétallique à haute température, et à l'obtention d'une phase CFC longue, car la miscibilité argent-or est complète, et car l'argent peut dissoudre également de l'aluminium.

De façon innovante, l'invention s'est attachée à créer le diagramme de phases de l'alliage pseudo-binaire Au-Ag-Al, tel que visible sur la figure 1. Ce diagramme représente de façon classique les différentes phases, en fonction, d'une part en abscisse de la concentration d'aluminium, c'est-à-dire du rapport entre la masse d'aluminium et la masse totale de l'alliage, et d'autre part en ordonnée de la température, ici représentée en degrés Celsius. Le diagramme de la figure 1 représente le cas préféré d'une concentration en masse d'or de 75%, soit le cas préféré d'un alliage 18 carats.

C'est un diagramme à miscibilité partielle, et l'on observe des limites de solubilité, sensiblement verticales sur le diagramme, qui séparent des phases chacune de composition définie et différente de la voisine. Dans chacune de ces phases, les atomes se réorganisent localement pour former des précipités, qui sont des composés définis de composition fixe.

Afin d'obtenir le précipité Al₂Au₅ souhaité, et lui seul, il convient de se restreindre à un premier domaine appelé A sur la figure 1, dans lequel ne coexistent que les éléments de l'alliage sous forme CFC d'une part, et les précipités de Al₂Au₅ d'autre part. La concentration en aluminium, pour rester dans ce domaine, doit rester inférieure à 2,1%. La plage de concentrations à respecter est 0,1% à 2,1% d'aluminium afin d'être certain de ne développer que du Al₂Au₅.

Un second domaine appelé B sur la figure 1 correspond à une phase où coexistent, avec les éléments de l'alliage sous forme CFC, les précipités de Al₂Au₅ et de AlAu₂.

Le troisième domaine appelé C sur la figure 1 correspond à une phase où coexistent, avec les éléments de l'alliage sous forme CFC, seulement les précipités de AlAu₂.

Le diagramme de la figure 1 montre que, pour obtenir un alliage dans une composition optimale dans le domaine A, un mode d'obtention consiste à opérer une mise en température de tous les éléments de l'alliage, puis de se trouver dans le domaine D de la figure 1, correspondant à une mise en solution de l'aluminium. Un traitement thermique de dilution, à une température entre le solidus et le liquidus délimitant le domaine D, permet une mise en solution homogène: l'or est en structure CFC, grâce à l'élément ou aux éléments d'addition choisis, notamment l'argent, et la structure CFC est stable. On observe une grande solubilité de l'aluminium dans la phase CFC_A1, à haute température, en particulier aux températures comprises entre 400°C et 700°C. Ce ou ces éléments d'addition facilitent aussi la solubilité de l'aluminium dans l'or.

L'alliage est ensuite rendu métastable. La montée en température, effectuée par exemple entre environ 400°C et 700°C pour la partie extrême du domaine A, idéalement aux environs de 650°C, est suivie d'un refroidissement rapide, tel qu'une trempe à l'eau, ou similaire. Ainsi, les atomes d'aluminium n'ont pas le temps de se réorganiser. Après une durée variable, mais de préférence voisine de 24 heures, l'alliage est soumis à un traitement de revenu structurant, dans la gamme de températures définie par le solvus du domaine A pour la concentration en aluminium considérée. En tout état de cause, ce revenu structurant ne dépasse pas la température de 400°C. Pendant ce revenu, les précipités de Al₂Au₅ se développent et croissent. De préférence, la température de revenu structurant est supérieure à 200°C pour faciliter cette croissance des précipités, et aussi limiter la durée du traitement thermique.

La figure 2 est un diagramme de dureté Vickers en ordonnée en fonction du temps en abscisse. On voit, sur l'exemple de la figure 2 d'un revenu structurant à 200°C, qu'une dureté supérieure à 250 HV est obtenue très vite, après environ 2 heures. Cette dureté va encore croître si l'on prolonge le traitement de revenu structurant, mais de façon asymptotique, et il n'est guère utile, même si on recherche la dureté maximale, de prolonger le traitement au-delà d'une dizaine d'heures, où l'on atteint une dureté de l'ordre de 280 HV. La figure 2 montre, à titre de comparaison, le niveau de dureté de 150 HV obtenu avec un alliage d'or 18 K, ou 18 carats, conventionnel.

Si l'on effectue le revenu structurant à une température plus basse, par exemple 100°C, une dureté supérieure à 200 HV ne sera obtenue qu'après 10 à 15 heures, et le traitement doit encore être prolongé pour atteindre un niveau de l'ordre de 250 HV.

Le précipité Al₂Au₅ obtenu est plus dur que l'or.

Il est essentiel, selon l'invention, de favoriser la présence du précipité Al₂Au₅, et, de préférence selon l'invention, de restreindre la formation de précipités constitués uniquement d'or et d'aluminium à ce seul précipité Al₂Au₅ qui possède les meilleures caractéristiques, pour permettre de résoudre le problème technique du durcissement de l'alliage.

De préférence, afin de permettre le développement optimal des précipités Al₂Au₅, l'alliage ne comporte pas d'autre métal que de l'or, de l'aluminium, et un métal d'addition, de préférence l'argent, choisi pour augmenter la solubilité intermétallique et pour allonger au maximum la phase D, en termes d'amplitude de plage de concentrations d'aluminium.

Si on reprend certains enseignements de l'art antérieur cité plus haut, il est flagrant que le rôle de l'aluminium n'y est pas mis en évidence.

Le document D1 décrit un alliage d'or rose. L'analyse de la variance de ses résultats ne permet pas d'affirmer que l'aluminium soit significatif comme élément durcissant de l'alliage. Le cuivre, comme l'argent, y est durcissant, α=0,05. L'effet du cuivre est de créer une réaction ordre/désordre avec l'or, avec la formation d'un composé du type AuCu, de dureté augmentée. L'effet du mélange argent/cuivre est analogue à l'effet du cuivre seul.

Il en est de même du document D2, qui divulgue aussi un or rose, l'ajout de l'aluminium ne semble pas y jouer de rôle particulier, ce qui s'explique si on ne conduit pas le procédé d'élaboration de façon à obtenir la formation d'un seul précipité d'or et d'aluminium avantageux pour l'augmentation de la dureté de l'alliage.

Le document D3, est encore dévolu à la fabrication d'or rose. Ce document prétend que l'alliage reste monophasique, ce qui est impossible physiquement : ses enseignements ne peuvent être retenus.

Le document D4 décrit un or jaune tirant vers le rose. Il est impossible d'y mettre en valeur le rôle spécifique de l'aluminium puisque tous les autres éléments présents dans l'alliage contribuent déjà au durcissement. Ce document fait remarquer qu'au-delà de 0,4% d'aluminium l'alliage se noircit considérablement. Cet inconvénient n'est pas visible dans le cas de l'alliage élaboré selon l'invention, même à une teneur de 2% d'aluminium. Il est à noter que l'expérimentateur qui suit les instructions de ce document D4 n'obtiendra pas de précipité Al₂Au₅, en raison, d'une part des éléments ajoutés tels le zinc qui modifient la solubilité de l'aluminium, et d'autre part de la faible concentration >0,4% d'aluminium.

Le document D5 explique le durcissement de l'alliage or (75%)-argent-cuivre par la transformation ordre/désordre bien connue avec le cuivre. La composition 75% d'or- 12,5% d'argent -12,5% de cuivre de la figure 7.12 du document D5 laisse espérer une dureté de 220 HV, bien inférieure à celle obtenue par l'invention.

En somme, la fabrication du précipité d'aluminium et d'or Al₂Au₅ permet d'augmenter la dureté HV de 50 HV environ.

En somme, l'invention se distingue de l'art antérieur en ce qu'elle crée les conditions de développement de précipités Al₂Au₅, au sein d'un alliage de composition adéquate comportant de l'or, de l'aluminium, et au moins un métal d'addition choisi pour son aptitude à favoriser une structure CFC stable d'une part, et à augmenter la solubilité de l'aluminium dans l'or d'autre part, ce métal d'addition étant de préférence l'argent.

La composition optimale en masse est de 0,5 % à 2,1% d'aluminium, et au moins 75% d'or afin de respecter l'aloi légal en bijouterie et joaillerie, et le complément constitué par au moins un métal d'addition, qui peut être complété par une faible proportion d'au moins un autre composant sélectionné pour la fluidité et l'affinement de la taille de grain.

Le métal d'addition peut aussi être du cuivre. Il est, encore, possible de cumuler plusieurs métaux ayant chacun les propriétés que doit avoir ce métal d'addition, à savoir l'aptitude à favoriser une structure CFC stable d'une part, et l'aptitude à augmenter la solubilité de l'aluminium dans l'or d'autre part.

L'argent est le meilleur élément, et les autres éléments métalliques de la liste énoncée plus haut peuvent être ajoutés pour ajuster la teinte de l'alliage. Cette liste des éléments a été dressée de sorte à ce que les éléments y figurant satisfont la condition d'augmenter la solubilité de l'aluminium dans la structure CFC à haute température.

Notamment le cuivre se montre moins favorable que l'argent pour remplir ces fonctions particulières en présence d'or et d'aluminium. L'emploi du cuivre reste possible pour des raisons de coût, mais est nettement moins favorable que l'argent, et devrait toujours, en cas d'emploi, être combiné à de l'argent, en prêtant attention que la concentration d'argent soit toujours supérieure à la concentration de cuivre dans l'alliage.

Lors de l'emploi d'autres métaux d'addition que l'argent ou le cuivre, par exemple choisis parmi le chrome, le cuivre, le fer, le hafnium, le manganèse, le niobium, le palladium, le platine, le vanadium, cette liste n'étant pas exhaustive, il convient de prêter attention au fait que l'aluminium pourrait former des précipités avec certains de ces métaux d'addition, mais qu'on souhaite former préférentiellement des précipités Al₂Au₅. Donc, en plus de l'argent et l'aluminium, il faut utiliser préférentiellement ces seuls éléments : le chrome, le cuivre, le fer, le hafnium, le manganèse, le niobium, le palladium, le platine, le vanadium

De plus, chaque nouvelle composition avec différents métaux d'addition nécessite de mener une expérimentation complète afin de définir les diagrammes de phase correspondants, inexistants dans la littérature, d'analyser les précipités et autres intermétalliques créés au sein de chacune des phases, de vérifier que ces composés n'altèrent pas les propriétés mécaniques de l'alliage à base d'or. Ces études et expérimentations sont longues et coûteuses et ne peuvent être menées au hasard. Elles ont encore pour but de déterminer, au cas par cas, la plage de concentrations d'aluminium à respecter pour obtenir des précipités Al₂Au₅, et de préférence seulement celui-ci.

En résumé, l'invention permet l'obtention d'un alliage à base d'or, dit or jaune 18 carats type 3N, caractérisé en ce qu'il est constitué d'un mélange comportant en masse :
- au moins 75% d'or,
- de 0,5% à 2,1% d'un second métal choisi pour son aptitude à constituer des précipités avec l'or, ce second métal étant l'aluminium ; 22,4% à 24,5%, d'au moins un métal d'addition choisi pour son aptitude à favoriser une structure cubique faces centrées CFC stable à haute température, et pour son aptitude à augmenter la solubilité dudit second métal dans l'or, et pour ajuster la couleur de l'alliage,
- de 0% à 0,5% d'un ou plusieurs composants sélectionnés pour la fluidité et l'affinement de la taille de grain dudit alliage,
ledit mélange comportant encore au moins un dit précipité dudit second métal avec l'or, sélectionné parmi lesdits précipités dudit second métal avec l'or pour constituer un intermétallique conférant audit alliage une dureté supérieure à 250 HV, de façon à améliorer le durcissement structural dudit alliage, ledit précipité sélectionné étant le précipité d'aluminium et d'or Al₂Au₅.

Le second métal est l'aluminium et le précipité sélectionné est le précipité d'aluminium et d'or Al₂Au₅, qui permet d'obtenir un alliage avec de très bonnes caractéristiques de dureté, qui est supérieure à 250 HV, et notamment au voisinage de 280 HV. Ce précipité Al₂Au₅ procure également à l'alliage une bonne tenue lors de sa transformation ou de son usinage, car il ne rend pas l'alliage cassant.

Préférentiellement, le métal d'addition est l'argent, qui assure une bonne mise en solution de l'ensemble du mélange.

Dans une réalisation particulière, le métal d'addition est l'argent, de préférence dans une teneur en masse de 10% à 12,5% du total, et il est complété par un autre métal d'addition, de préférence dans une teneur en masse de 10% à 12,5% du total, pour ajuster la teinte de l'alliage.

De façon avantageuse selon l'invention, au moins un dit composant sélectionné pour la fluidité et l'affinement de la taille de grain dudit alliage est choisi parmi le zinc, le cobalt ou l'iridium.

Le procédé d'obtention d'un alliage à base d'or, à dureté améliorée, consiste de préférence en ce que :
- on choisit un second métal pour son aptitude à constituer des précipités avec l'or, ce second métal étant l'aluminium ;
- on choisit au moins un métal d'addition pour son aptitude à favoriser une structure cubique faces centrées CFC stable d'une part, et pour son aptitude à augmenter la solubilité à haute température dudit second métal dans l'or d'autre part ;
- on crée les conditions d'insertion, dans une structure cubique faces centrées CFC résultant de la mise en solution d'un mélange d'or, dudit second métal, et dudit au moins un métal d'addition, de précipités dudit second métal avec l'or ;
- on prépare un mélange comportant en masse :
   - au moins 75% d'or,
   - de 0,5% à 2,1% dudit second métal,
   - de 20% à 25%, ou de préférence selon l'invention de 22,4% à 24,5%, d'au moins un dit métal d'addition,
   - de 0% à 0,5% d'un ou plusieurs composants sélectionnés pour la fluidité et l'affinement de la taille de grain dudit alliage,
      ledit second métal et ledit métal d'addition étant choisis pour obtenir, parmi lesdits précipités dudit second métal avec l'or, au moins un dit précipité particulier dudit second métal avec l'or pour constituer un intermétallique conférant audit alliage une dureté supérieure à 250 HV, ledit précipité sélectionné étant le précipité d'aluminium et d'or Al₂Au₅;
- on met en solution ledit mélange par une mise en température entre 650°C et 700°C;
- on effectue un refroidissement brusque après ladite mise en solution, de préférence sous la forme d'une trempe à température ambiante;
- on effectue après ledit refroidissement brusque un traitement de revenu structurant à une température comprise entre 200°C et 250°C pour donner naissance audit au moins un précipité sélectionné dudit second métal avec l'or qui est le précipité d'aluminium et d'or Al₂Au₅. ;
- on fait croître de façon contrôlée ledit au moins un précipité sélectionné en maintenant ledit revenu structurant pendant une durée suffisante, de préférence d'au moins 60 minutes, pour obtenir la dureté requise ;
- on effectue un refroidissement à l'ambiante.

De façon préférée selon l'invention, on restreint la sélection de précipités sélectionnés à un seul précipité, en l'occurrence le précipité d'aluminium et d'or Al₂Au₅.

Avantageusement, on effectue le revenu structurant au moins 24 heures après le refroidissement brusque.

De préférence, on choisit pour le second métal l'aluminium, et on choisit pour précipité sélectionné le précipité d'aluminium et d'or Al₂Au₅.

De façon avantageuse, on choisit comme métal d'addition l'argent.

Dans une variante de réalisation, on choisit comme métal d'addition l'argent et on y ajoute un autre métal d'addition ayant des caractéristiques similaires à l'argent, pour ajuster la teinte de l'alliage.

D'autres procédés comme la mécano-synthèse ou le PVD peuvent aussi conduire à la fabrication du précipité d'aluminium et d'or Al₂Au₅. Il convient toutefois de créer, comme dans les modes opératoires listés ci-dessus, les conditions d'insertion de ce précipité très particulier dans la structure cubique faces centrées de l'alliage, et les conditions de développement de ce précipité afin de procurer à l'alliage les caractéristiques de dureté recherchées.

L'invention concerne encore l'utilisation d'un précipité pour le durcissement d'un alliage d'or. Selon l'invention ce précipité est un précipité d'aluminium et d'or Al₂Au₅ pour le durcissement d'un alliage d'or comportant au moins 75% d'or, de 0,5% à 2,1% d'aluminium, et de 22,4% à 24,5%, d'au moins un métal d'addition choisi parmi l'argent et le cuivre et choisi pour son aptitude à favoriser une structure cubique faces centrées CFC stable d'une part, et pour son aptitude à augmenter la solubilité de l'aluminium dans l'or d'autre part, et de 0% à 0,5% d'un ou plusieurs composants sélectionnés pour la fluidité et l'affinement de la taille de grain dudit alliage d'or, ladite utilisation résultant de l'insertion dudit précipité d'aluminium et d'or Al₂Au₅, dans une structure cubique faces centrées CFC résultant de la mise en solution dudit mélange constitué d'or, d'aluminium, dudit au moins un métal d'addition, desdits composants sélectionnés si ledit alliage en comporte, et de précipités d'aluminium avec l'or, ladite insertion étant réalisable de préférence par le procédé décrit précédemment.

L'invention concerne encore une pièce d'horlogerie, de bijouterie, de joaillerie ou de dentisterie comportant au moins un composant réalisé en un tel alliage.

## Revendications

1. Alliage à base d'or, dit or jaune 18 carats type 3N, **caractérisé en ce qu'**il est constitué d'un mélange comportant en masse :
- au moins 75% d'or,
- de 0,5% à 2,1% d'un second métal choisi pour son aptitude à constituer des précipités avec l'or, ce second métal étant l'aluminium ;
- de 22,4% à 24,5% d'au moins un métal d'addition choisi pour son aptitude à favoriser une structure cubique faces centrées CFC stable d'une part, et pour son aptitude à augmenter la solubilité dudit second métal dans l'or d'autre part, ledit métal d'addition étant choisi parmi les éléments suivants: argent, aluminium, chrome, cuivre, fer, hafnium, manganèse, niobium, palladium, platine, vanadium,
- de 0% à 0,5% d'un ou plusieurs composants sélectionnés pour la fluidité et l'affinement de la taille de grain dudit alliage, choisis parmi le zinc, le cobalt ou l'iridium,
ledit mélange comportant encore au moins un dit précipité dudit second métal avec l'or, sélectionné parmi lesdits précipités dudit second métal avec l'or pour constituer un intermétallique conférant audit alliage une dureté supérieure à 250 HV, de façon à améliorer le durcissement structural dudit alliage, ledit précipité sélectionné étant le précipité d'aluminium et d'or Al₂Au₅, et **caractérisé en ce que** le seul précipité d'or et d'aluminium présent dans ledit alliage est ledit précipité sélectionné d'aluminium et d'or Al₂Au₅.

2. Alliage à base d'or selon la revendication 1, **caractérisé en ce que** ledit métal d'addition est l'argent, et **en ce que** le rapport entre la masse d'aluminium d'une part, et d'autre part le total des masses d'or, d'argent et d'aluminium, est inférieur à 0,03.

3. Alliage à base d'or selon la revendication 1 ou 2, **caractérisé en ce que** un dit métal d'addition est l'argent dans une teneur en masse de 10% à 12,5% du total, et est complété par un autre métal d'addition de concentration inférieure à celle de l'argent dans une teneur en masse de 10% à 12,5% du total.

4. Alliage à base d'or selon la revendication 3, **caractérisé en ce que** ledit autre métal d'addition est le cuivre.

5. Procédé d'obtention d'un alliage à base d'or, à dureté améliorée, **caractérisé en ce que** :
- on choisit un second métal pour son aptitude à constituer des précipités avec l'or, ce second métal étant l'aluminium ;
- on choisit au moins un métal d'addition pour son aptitude à favoriser une structure cubique faces centrées CFC stable d'une part, et pour son aptitude à augmenter la solubilité à haute température dudit second métal dans l'or d'autre part, ledit métal d'addition étant choisi parmi les éléments suivants: argent, aluminium, chrome, cuivre, fer, hafnium, manganèse, niobium, palladium, platine, vanadium ;
- on crée les conditions d'insertion, dans une structure cubique faces centrées CFC résultant de la mise en solution d'un mélange d'or, dudit second métal, et dudit au moins un métal d'addition, de précipités dudit second métal avec l'or,
- on prépare un mélange comportant en masse :
- au moins 75% d'or,
- de 0,5% à 2,1% dudit second métal,
- de 22,4% à 24,5%.d'au moins un dit métal d'addition,
- de 0% à 0,5% d'un ou plusieurs composants sélectionnés pour la fluidité et l'affinement de la taille de grain dudit alliage, choisis parmi le zinc, le cobalt ou l'iridium,
- ledit second métal et ledit métal d'addition étant choisis pour obtenir, parmi lesdits précipités dudit second métal avec l'or, au moins un dit précipité particulier dudit second métal avec l'or pour constituer un intermétallique conférant audit alliage une dureté supérieure à 250 HV ;
- on met en solution ledit mélange par une mise en température entre 650°C et 700°C;
- on effectue un refroidissement brusque après ladite mise en solution sous la forme d'une trempe à température ambiante;
- on effectue après ledit refroidissement brusque un traitement de revenu structurant à une température comprise entre 200°C et 250°C pour donner naissance audit au moins un précipité sélectionné dudit second métal avec l'or qui est le précipité d'aluminium et d'or Al₂Au₅;
- on fait croître de façon contrôlée ledit au moins un précipité sélectionné en maintenant ledit revenu structurant pendant une durée suffisante, d'au moins 60 minutes, pour obtenir la dureté requise ;
- on effectue un refroidissement à l'ambiante.

6. Procédé selon la revendication 5, **caractérisé en ce qu'**on effectue ledit refroidissement brusque par une trempe à l'eau.

7. Procédé selon la revendication 5 ou 6, **caractérisé en ce qu'**on restreint la sélection dudit au moins un précipité sélectionné à un seul précipité.

8. Procédé selon l'une des revendications 5 à 7, **caractérisé en ce qu'**on effectue ledit revenu structurant au moins 24 heures après ledit refroidissement brusque.

9. Procédé selon l'une des revendications 5 à 8, **caractérisé en ce qu'**on choisit pour ledit au moins un métal d'addition l'argent.

10. Procédé selon la revendication 9, **caractérisé en ce qu'**on prépare ledit mélange avec le rapport entre la masse d'aluminium d'une part, et d'autre part le total des masses d'or, d'argent et d'aluminium, qui est inférieur à 0,03.

11. Procédé selon l'une des revendications 5 à 10, **caractérisé en ce qu'**on choisit pour ledit au moins un métal d'addition l'argent et on y ajoute un autre au moins un métal d'addition de concentration inférieure à celle de l'argent.

12. Procédé selon la revendication 11, **caractérisé en ce qu'**on choisit pour ledit au moins un autre métal d'addition le cuivre.

13. Pièce d'horlogerie, de bijouterie ou de joaillerie comportant au moins un composant réalisé en un alliage d'or à dureté améliorée selon l'une des revendications 1 à 4 ou/et obtenu par un procédé selon l'une des revendications 5 à 12.

14. Utilisation d'un précipité d'aluminium et d'or pour le durcissement d'un alliage à base d'or 18 carats à une dureté supérieure à 250 HV, **caractérisée en ce que** ledit précipité est un précipité d'aluminium et d'or Al₂Au₅ et est constitué sous forme d'un intermétallique pour améliorer le durcissement structural dudit alliage, et **caractérisée en ce que** ledit précipité est un précipité d'aluminium et d'or Al₂Au₅ pour le durcissement d'un alliage d'or comportant au moins 75% d'or, de 0,5% à 2,1% d'aluminium, et de 20% à 25% d'au moins un métal d'addition choisi parmi l'argent et le cuivre et choisi pour son aptitude à favoriser une structure cubique faces centrées CFC stable d'une part, et pour son aptitude à augmenter la solubilité de l'aluminium dans l'or d'autre part, et de 0% à 0,5% d'un ou plusieurs composants sélectionnés pour la fluidité et l'affinement de la taille de grain dudit alliage d'or, ladite utilisation résultant de l'insertion dudit précipité d'aluminium et d'or Al₂Au₅, dans une structure cubique faces centrées CFC résultant de la mise en solution dudit mélange constitué d'or, d'aluminium, dudit au moins un métal d'addition, desdits composants sélectionnés si ledit alliage en comporte, et de précipités d'aluminium avec l'or, et encore **caractérisé en ce que** ledit métal d'addition est choisi parmi les éléments suivants: argent, aluminium, chrome, cuivre, fer, hafnium, manganèse, niobium, palladium, platine, vanadium.

15. Utilisation d'un précipité selon la revendication 14, **caractérisée en ce que** ledit métal d'addition est l'argent, et **en ce que** ledit métal d'addition est l'argent, et **en ce que** le rapport entre la masse d'aluminium d'une part, et d'autre part le total des masses d'or, d'argent et d'aluminium, est inférieur à 0,03.

16. Utilisation d'un précipité selon la revendication 14, **caractérisée en ce que** un dit métal d'addition est l'argent, et est complété par un autre métal d'addition de concentration inférieure à celle de l'argent.

17. Utilisation d'un précipité selon la revendication 16, **caractérisée en ce que** ledit autre métal d'addition est le cuivre.

18. Utilisation d'un précipité selon l'une des revendications 14 à 17, **caractérisée en ce que** ladite insertion est réalisée par le procédé selon l'une des revendications 5 à 12.

19. Utilisation d'un précipité selon l'une des revendications 14 à 18, **caractérisée en ce que** le seul précipité d'or et d'aluminium présent dans ledit alliage est ledit précipité sélectionné d'aluminium et d'or Al₂Au₅.

## Patentansprüche

1. Legierung auf Basis von Gold, so genanntem Gelbgold mit 18 Karat vom Typ 3N, **dadurch gekennzeichnet, dass** sie aus einem Gemisch gebildet ist, die in Masseanteilen umfasst:
- wenigstens 75 % Gold,
- von 0,5 % bis 2,1 % eines zweiten Metalls, das wegen seiner Eignung, mit Gold Niederschläge zu bilden, gewählt ist, wobei dieses zweite Metall Aluminium ist;
- von 22,4 % bis 24,5 % wenigstens eines Zusatzmetalls, das einerseits wegen seiner Eignung, eine stabile kubische Struktur mit zentrierten Flächen, CFC, zu begünstigen, und andererseits wegen seiner Eignung, die Löslichkeit des zweiten Metalls in Gold zu erhöhen, gewählt ist, wobei das Zusatzmetall unter den folgenden Elementen gewählt ist: Silber, Aluminium, Chrom, Kupfer, Eisen, Hafnium, Mangan, Niob, Palladium, Platin, Vanadium,
- von 0 % bis 0,5 % einer oder mehrerer Komponenten, die für die Fluidität und Verfeinerung der Korngröße der Legierung ausgewählt sind und die aus Zink, Kobalt oder Iridium gewählt sind,
wobei das Gemisch außerdem wenigstens einen Niederschlag des zweiten Metalls mit Gold enthält, der aus den Niederschlägen des zweiten Metalls mit Gold gewählt ist, um ein Intermetall zu bilden, das der Legierung eine Härte von mehr als 250 HV verleiht, derart, dass die strukturelle Härtung der Legierung verbessert wird, wobei der ausgewählte Niederschlag ein Niederschlag von Aluminium und von Gold, Al₂Au₅, ist, **dadurch gekennzeichnet, dass** der einzige Niederschlag von Gold und Aluminium, der in dieser Legierung vorhanden ist, der Niederschlag ist, der aus Aluminium und Gold, Al₂Au₅ gewählt ist.

2. Legierung auf Goldbasis nach Anspruch 1, **dadurch gekennzeichnet, dass** das Zusatzmetall Silber ist und dass das Verhältnis von der Masse von Aluminium einerseits zu der gesamten Masse von Gold, Silber und Aluminium andererseits kleiner als 0,03 ist.

3. Legierung auf Goldbasis nach Anspruch 1 oder 2, **dadurch gekennzeichnet, dass** das Zusatzmetall Silber einen Massegehalt von 10 % bis 12,5 % der Gesamtmasse hat und durch ein anderes Zusatzmetall mit einer Konzen-tration, die kleiner als jene von Silber mit einem Massegehalt von 10 % bis 12,5 % der Gesamtmasse ist, vervollständigt ist.

4. Legierung auf Goldbasis nach Anspruch 3, **dadurch gekennzeichnet, dass** das andere Zusatzmetall Kupfer ist.

5. Verfahren zum Erhalten einer Legierung auf Goldbasis mit verbesserter Härte, **dadurch gekennzeichnet, dass**:
- ein zweites Metall wegen seiner Eignung, Niederschläge mit Gold zu bilden, gewählt ist, wobei dieses zweite Metall Aluminium ist;
- wenigstens ein Zusatzmetall einerseits wegen seiner Eignung, eine stabile kubische Struktur mit zentrieren Flächen CFC, zu begünstigen und andererseits wegen seiner Eignung, die Löslichkeit bei hoher Temperatur des zweiten Metalls in Gold zu verbessern, gewählt ist, wobei das Zusatzmetall unter den folgenden Elementen gewählt wird: Silber, Aluminium, Chrom, Kupfer, Eisen, Hafnium, Mangan, Niob, Palladium, Platin, Vanadium;
- die Bedingungen des Einbringens von Niederschlägen des zweiten Metalls mit Gold in eine kubische Struktur mit zentrierten Flächen CFC, die sich aus dem Bringen in Lösung eines Gemisches aus Gold, dem zweiten Metall und dem wenigstens einem Zusatzmetall ergibt, erzeugt werden,
- ein Gemisch vorbereitet wird, das in Massenanteilen enthält:
- wenigstens 75 % Gold,
- von 0,5 % bis 2,1 % des zweiten Metalls,
- von 22,4 % bis 24,5 % wenigstens eines sogenannten Zusatzmetalls,
- von 0 % bis 0,5 % einer oder mehrerer Komponenten, die für die Fluidität und die Verfeinerung der Korngröße der Legierung ausgewählt sind und unter Zink, Kobalt oder Iridium gewählt sind,
- wobei das zweite Metall und das Zusatzmetall gewählt sind, um unter den Niederschlägen des zweiten Metalls mit Gold wenigstens einen besonderen Niederschlag des zweiten Metalls mit Gold zu erhalten, um ein Intermetall zu bilden, das der Legierung eine Härte von mehr als 250 HV verleiht;
- das Gemisch in Lösung gebracht wird, indem es auf eine Temperatur im Bereich von 650 °C bis 700 °C gebracht wird;
- eine plötzliche Abkühlung nach dem Bringen in Lösung in Form eines Abschreckens auf Umgebungstemperatur bewirkt wird;
- nach dem plötzlichen Abkühlen eine strukturierende Anlassbearbeitung auf einer Temperatur im Bereich von 200 °C bis 250 °C ausgeführt wird, um den wenigstens einen ausgewählten Niederschlag des zweiten Metalls mit Gold, der ein Niederschlag von Aluminium und Gold, Al₂Au₅, ist, zu veranlassen;
- das Wachsen auf gesteuerte Weise des wenigstens einen ausgewählten Niederschlags bewerkstelligt wird, indem das strukturierende Anlassen während einer ausreichenden Dauer von wenigstens 60 Minuten aufrechterhalten wird, um die geforderte Härte zu erhalten;
- ein Abkühlen auf Umgebungstemperatur bewirkt wird.

6. Verfahren nach Anspruch 5, **dadurch gekennzeichnet, dass** das plötzliche Abkühlen durch ein Abschrecken mit Wasser ausgeführt wird.

7. Verfahren nach Anspruch 5 oder 6, **dadurch gekennzeichnet, dass** die Auswahl des wenigstens einen ausgewählten Niederschlags auf einen einzigen Niederschlag eingeschränkt wird.

8. Verfahren nach einem der Ansprüche 5 bis 7, **dadurch gekennzeichnet, dass** das strukturierende Anlassen wenigstens für 24 Stunden nach dem plötzlichen Abkühlen ausgeführt wird.

9. Verfahren nach einem der Ansprüche 5 bis 8, **dadurch gekennzeichnet, dass** für das wenigstens eine Zusatzmetall Silber gewählt wird.

10. Verfahren nach Anspruch 9, **dadurch gekennzeichnet, dass** das Gemisch mit einem Verhältnis von der Masse von Aluminium einerseits zu der gesamten Masse von Gold, Silber und Aluminium andererseits, das kleiner als 0,03 ist, vorbereitet wird.

11. Verfahren nach einem der Ansprüche 5 bis 10, **dadurch gekennzeichnet, dass** für das wenigstens eine Zusatzmetall Silber gewählt wird und dass hierzu wenigstens ein anderes Zusatzmetall mit einer Konzentration, die kleiner als jene von Silber ist, hinzugefügt wird.

12. Verfahren nach Anspruch 11, **dadurch gekennzeichnet, dass** für das wenigstens eine andere Zusatzmetall Kupfer gewählt wird.

13. Zeitmessgerät, Schmuck- oder Juwelierware, das bzw. die wenigstens eine Komponente enthält, die aus einer Goldlegierung mit verbesserter Härte nach einem der Ansprüche 1 bis 4 verwirklicht ist und/oder durch ein Verfahren nach einem der Ansprüche 5 bis 12 erhalten wird.

14. Verwendung eines Niederschlags aus Aluminium und Gold für die Härtung einer Legierung auf Goldbasis mit 18 Karat mit einer Härte von mehr als 250 HV, **dadurch gekennzeichnet, dass** der Niederschlag ein Niederschlag aus Aluminium und Gold, Al₂Au₅, ist und in Form eines Intermetalls gebildet ist, um die strukturelle Härtung der Legierung zu verbessern, **dadurch gekennzeichnet, dass** der Niederschlag ein Niederschlag aus Aluminium und Gold, Al₂Au₅, für die Härtung einer Goldlegierung ist, die wenigstens 75 % Gold, 0,5 bis 2,1 % Aluminium und 20 % bis 25 % wenigstens eines Zusatzmetalls, das aus Silber und Kupfer gewählt ist und einerseits wegen seiner Eignung, eine stabile kubische Struktur mit zentrierten Flächen CFC, zu begünstigen, und andererseits wegen seiner Eignung, die Löslichkeit von Aluminium in Gold zu erhöhen, gewählt ist, und 0 % bis 0,5 % einer oder mehrerer Komponenten, die für die Fluidität und die Verfeinerung der Korngröße der Goldlegierung gewählt sind, enthält, wobei sich die Verwendung ergibt aus dem Einbringen des Niederschlags aus Aluminium und Gold, Al₂Au₅, in eine kubische Struktur mit zentrierten Flächen, CFC, die sich aus dem Bringen in Lösung des Gemisches ergibt, das aus Gold, Aluminium, dem wenigstens einen Zusatzmetall, den gewählten Komponenten, falls die Legierung sie enthält, und Niederschlägen aus Aluminium mit Gold gebildet ist, und weiter **dadurch gekennzeichnet, dass** das Zusatzmetall unter den folgenden Elementen gewählt ist: Silber, Aluminium, Chrom, Kupfer, Eisen, Hafnium, Mangan, Niob, Palladium, Platin, Vanadium.

15. Verwendung eines Niederschlags nach Anspruch 14, **dadurch gekennzeichnet, dass** das Zusatzmetall Silber ist und dass das Verhältnis der Masse von Aluminium einerseits und zu der Gesamtmasse von Gold, Silber und Aluminium andererseits kleiner als 0,03 ist.

16. Verwendung eines Niederschlags nach Anspruch 14, **dadurch gekennzeichnet, dass** ein Zusatzmetall Silber ist und durch ein anderes Zusatzmetall mit einer Konzentration, die kleiner als jene von Silber ist, vervollständigt ist.

17. Verwendung eines Niederschlags nach Anspruch 16, **dadurch gekennzeichnet, dass** das andere Zusatzmetall Kupfer ist.

18. Verwendung eines Niederschlags nach einem der Ansprüche 14 bis 17, **dadurch gekennzeichnet, dass** das Einbringen durch das Verfahren nach einem der Ansprüche 5 bis 12 verwirklicht wird.

19. Verwendung eines Niederschlags nach einem der Ansprüche 14 bis 18, **dadurch gekennzeichnet, dass** der einzige Niederschlag von Gold und Aluminium, der in der Legierung vorhanden ist, der ausgewählte Niederschlag von Aluminium und Gold, Al₂Au₅, ist.

## Claims

1. 18 carat 3N yellow gold alloy, **characterized in that** the alloy is formed of a mixture comprising by mass:
- at least 75% of gold,
- from 0.5% to 2.1% of a second metal selected for its ability to form precipitates with gold, said second metal being aluminium;
- from 22.4% to 24.5% of at least one additional metal selected, on the one hand, for its ability to promote a stable face-centred cubic structure FCC, and on the other hand, for its ability to increase the solubility of said second metal in gold, said additional metal being selected from the following elements: silver, aluminium, chromium, copper, iron, hafnium, manganese, niobium, palladium, platinum, vanadium,
- from 0% to 0.5% of one or more constituents selected for the grain size refinement and fluidity of said alloy, selected from zinc, cobalt or iridium,
said mixture further including at least one said precipitate of said second metal with gold, selected from said precipitates of said second metal with gold to form an intermetallic compound giving said alloy a hardness of more than 250 HV, so as to improve the structural hardening of said alloy, said selected precipitate being the aluminium and gold precipitate Al₂Au₅, and **characterized in that** the only gold and aluminium precipitate present in said alloy is said selected aluminium and gold precipitate Al₂Au₅.

2. Gold alloy according to claim 1, **characterized in that** said additional metal is silver, and **in that** the ratio between the aluminium mass on the one hand, and the total mass of gold, silver and aluminium on the other, is less than 0.03.

3. Gold alloy according to claim 1 or 2, **characterized in that** one said additional metal is silver with a mass content of 10% to 12.5% of the total mass, and supplemented by another additional metal in a lower concentration than that of silver with a mass content of 10% to 12.5% of the total mass.

4. Gold alloy according to claim 3, **characterized in that** said other additional metal is copper.

5. Method for obtaining a gold alloy, with improved hardness, **characterized in that**:
- a second metal is selected for its ability to form precipitates with gold, said second metal being aluminium;
- at least one additional metal is selected for its ability to promote a stable face-centred cubic structure FCC on the one hand, and for its ability to increase the high temperature solubility of said second metal in gold on the other, said additional metal being selected from the following elements: silver, aluminium, chromium, copper, iron, hafnium, manganese, niobium, palladium, platinum, vanadium;
- conditions are created for the insertion, in a face-centred cubic structure FCC resulting from the placing in solution of a mixture of gold, said second metal, and said at least one additional metal, of precipitates of said second metal with gold;
- a mixture is prepared, comprising by mass:
- at least 75% of gold,
- from 0.5% to 2.1% of said second metal,
- from 22.4% to 24.5% of at least one said additional metal,
- from 0% to 0.5% of one or more constituents selected for the grain size refinement and fluidity of said alloy, selected from zinc, cobalt or iridium,
- said second metal and said additional metal being selected to obtain, from said precipitates of said second metal with gold, at least one said specific precipitate of said second metal with gold to form an intermetallic compound giving said alloy a hardness of more than 250 HV;
- said mixture is placed in solution by heating to a temperature of between 650°C and 700°C;
- rapid cooling is effected after said mixture is placed in solution by quenching at room temperature;
- after said rapid cooling a structural tempering treatment is effected at a temperature comprised between 200°C and 250°C to create said at least one selected precipitate of said second metal with gold which is the aluminium and gold precipitate Al₂Au₅,
- said at least one selected precipitate is grown in a controlled manner by maintaining said structural annealing for a sufficient duration, of at least 60 minutes, to obtain the required hardness;
- cooling to room temperature is effected.

6. Method according to claim 5, **characterized in that** said rapid cooling is effected by water quenching.

7. Method according to claim 5 or 6, **characterized in that** the selection of said at least one selected precipitate is limited to a single precipitate.

8. Method according to any of claims 5 to 7, **characterized in that** said structural annealing is effected at least 24 hours after said rapid cooling.

9. Method according to any of claims 5 to 8, **characterized in that** silver is selected as said at least one additional metal.

10. Method according to claim 9, **characterized in that** said mixture is prepared with a ratio between the mass of aluminium on the one hand, and the total mass of gold, silver and aluminium on the other, which is less than 0.03.

11. Method according to any of claims 5 to 10, **characterized in that** silver is selected as said at least one additional metal, and at least one other additional metal in a lower concentration then that of silver is added.

12. Method according to claim 11, **characterized in that** copper is selected as said at least one other additional metal.

13. Timepiece or piece of jewellery including at least one component made of a gold alloy of improved hardness according to any of claims 1 to 4, and/or obtained by a method according to any of claims 5 to 12.

14. Utilization of an aluminium and gold precipitate for hardening an 18 carat gold alloy to a hardness greater than 250 HV, **characterized in that** said precipitate is an aluminium and gold precipitate Al₂Au₅ and is made in the form of an intermetallic compound to improve the structural hardening of said alloy, and **characterized in that** said precipitate is an aluminium and gold precipitate Al₂Au₅ for hardening a gold alloy comprising at least 75% of gold, from 0.5% to 2.1% of aluminium, and from 20% to 25% of at least one additional metal selected from silver and copper and selected for its ability to promote a stable face-centred cubic structure FCC on the one hand, and for its ability to increase the solubility of said second metal in gold on the other hand, and from 0% to 0.5% of one or more constituents selected for the grain size refinement and fluidity of said alloy, said utilization resulting from the insertion of said aluminium and gold precipitate Al₂Au₅ in a face-centred cubic structure FCC resulting from the placing in solution of said mixture formed of gold, aluminium, said at least one additional metal, said selected constituents if said alloy includes any, and precipitates of aluminium with gold, and further **characterized in that** said additional metal is selected from the following elements: silver, aluminium, chromium, copper, iron, hafnium, manganese, niobium, palladium, platinum, vanadium.

15. Utilization of a precipitate according to claim 14, **characterized in that** said additional metal is silver, and **in that** the ratio between the aluminium mass on the one hand and the total mass of gold, silver and aluminium on the other, is lower than 0.03.

16. Utilization of a precipitate according to claim 14, **characterized in that** one said additional metal is silver, supplemented by another additional metal in a lower concentration than that of silver.

17. Utilization of a precipitate according to claim 16, **characterized in that** said other additional metal is copper.

18. Utilization of a precipitate according to any of claims 14 to 17, **characterized in that** said insertion is achieved by the method according to any of claims 5 to 12.

19. Utilization of a precipitate according to any of claims 14 to 18, **characterized in that** the only aluminium and gold precipitate present in said alloy is said selected aluminium and gold precipitate Al₂Au₅.
